# FASCICULE DE BREVET EUROPEEN

(11) **EP 0 123 308 B1**
(45) Date de publication et mention de la délivrance du brevet: **05.08.1987**
(21) Numéro de dépôt: 84104555.2
(22) Date de dépôt: 21.04.1984
(51) Int. Cl.: D06N 7/00

(54) **Procédé de matification locale de revêtements synthétiques et produits obtenus**
Verfahren zur örtlichen Mattierung von synthetischen Beschichtungen und so erhaltene Produkte
Process for locally matting synthetic coatings, and products obtained

(30) Priorité: 25.04.1983 LU 84765; 11.08.1983 LU 84957
(43) Date de publication de la demande: 31.10.1984
(73) Titulaire: EUROFLOOR S.A., L-9501 Wiltz (LU)
(72) Inventeur: Courtoy, Jean-François, Wiltz (LU); Marchal, Daniel, Esch-sur-Alzette (LU)
(74) Mandataire: Freylinger, Ernest T.

## Description

La présente invention concerne un procédé destiné à matter localement une surface de revêtement synthétique, plus particulièrement un revêtement de sol ou mural à base de PVC et les produits obtenus.

La majorité des revêtements plastiques ne présentent pas au niveau de leur surface, une différence suffisante de brillance-matité pour donner à certaines zones de la surface un aspect particulier. Lesdites zones peuvent par exemple être un motif appliqué par impression sur un revêtement ou une imitation de joint, dans le cas d'un revêtement imitant un carrelage céramique.

Généralement l'état mat de la zone, qui est obtenu par un cylindre graineur, disparaît en tout cas partiellement, lors du chauffage ultérieur éventuellement local de ladite zone.

Dans le document US-A-4,273 819 on a décrit une technique visant à réaliser une matification locale.

La présente invention vise à fournir un procédé amélioré qui permet d'obtenir un degré de matité élevé à la surface d'une zone d'un revêtement synthétique.

Suivant l'invention, le but est atteint par un procédé dans lequel on dépose localement sur un support moussable ou non au moins une enduction ou impression contenant au moins un premier initiateur de polymérisation et sur toute la surface du support au moins une enduction à base de monomère réticulable contenant au moins un deuxième initiateur de polymérisation, au moins deux initiateurs étant différents et déclenchés soit par-dès effets différents, soit par un même effet pour des zones spectrales différentes, on effectue une prégélification du produit obtenu après la deuxième déposition à une température inférieure à la température de décomposition et/ou de dégradation des constituants dudit produit; on effectue au moins localement un grainage; on ne polymérise que l'enduction à base de monomère réticulable dans la surface recouvrant le premier initiateur afin de fixer son aspect par réticulation et on effectue une gélification qui, causant la fluidification de l'enduction non réticulée, provoque la disparition de l'aspect grainé dans la surface non réticulée, et on effectue, après une expansion eventuelle, une réticulation de l'enduc- , tion non encore réticulée.

Par zone spectrale, on entend, au sens le plus large, des plages de températures, des plages de fréquences et autres plages capables de décomposer l'initiateur en formant les radicaux libres ou ions nécessaires à une propagation de chaînes dans une réaction de polymérisation.

Le procédé de la présente invention permet donc de séparer avantageusement les initiations de polymérisation dans les zones en question, suivant les produits utilisés de telle sorte que l'initiation de polymérisation de l'enduction à base de monomère réticulable dans la surface recourant le premier initiateur (première zone) est séparée de l'initiation de polymérisation de l'enduction dans la surface ne recourant pas le premier initiateur (deuxième zone).

Cette séparation des effets permet donc de polymériser une zone et de fixer son aspect, puis de polymériser la deuxième zone sans altérer l'aspect de la première zone.

Ceci s'applique donc particulièrement bien à l'obtention de degrés de matité différents; ainsi, suivant une première variante du procédé de l'invention, on dépose localement une encre ou une coupure contenant un initiateur de polymérisation U.V., et, sur toute la surface du revêtement, une enduction à base de monomère réticulable, qui contient un initiateur de polymérisation thermique.

Cette technique n'est évidemment pas limitée aux initiateurs thermiques et/ou U.V. Suivant l'invention, on peut utiliser deux initiateurs thermiques différents à températures d'initiation différentes, ou deux initiateurs U.V. à fréquences U.V. d'initiation différentes. On peut également combiner entre eux les initiateurs précités ou les combiner avec d'autres initiateurs de polymérisation, tels les initiateurs ioniques, ceux-ci pouvant également être combinés entre eux. On voit donc que le procédé de l'invention permet de nombreuses variantes.

Il faut également noter que la première zone peut avantageusement être un joint entre deux carrelages dans le cas d'un revêtement imitant le revêtement céramique. Elle peut cependant également représenter un motif quelconque. De ce fait, l'enduction ou l'impression de la première zone peut être effectuée sur un support moussable ou sur un support non expansible ou peu expansible.

Suivant un mode d'exécution complémentaire, l'une des zones au moins et de préférence la zone du joint dans un motif de carrelages peut contenir un inhibiteur d'expansion.

Le procédé de l'invention présente également l'avantage de permettre un grainage de toute la surface, sans devoir prévoir un cylindre graineuer particulier commandé en concordance avec le motif ou le décor du revêtement, puisque la zone qui n'est pas polymérisée après grainage sera fluidifiée au cours du traitement ultérieur de gélification et se lissera par tension superficielle.

A titre d'exemple de monomères convenant pour la mise en pratique de l'invention, on peut citer les composés suivants (énumération non limitative):
diméthacrylate d'éthylèneglycol,
diacrylate d'éthylèneglycol,
diméthacrylate de diéthylèneglycol,
diacrylate de diéthylèneglycol,
diméthacrylate de triéthylèneglycol,
diacrylate de triéthylèneglycol,
diméthacrylate de tétraéthylèneglycol,
diacrylate de tétraéthylèneglycol,
diméthacrylate de polyéthylèneglycol,
diacrylate de polyéthylèneglycol,
diméthacrylate de 1,3-butylèneglycol,
diméthacrylate de 1,4-butylèneglycol,
diacrylate de 1,3-butylèneglycol,
diacrylate de 1,4-butylèneglycol,
diacrylate de 1,4-butanediol,
diméthacrylate de 1,6-hexanediol,
diacrylate de 1,6-hexanediol
diacrylate de néopentylglycol,
diméthacrylate de néopentylglycol,
diméthacrylate (éthoxylé) de bisphénol A,
divinylbenzène,
divinyltoluène,
triméthacrylate de triméthylolpropane,
triacrylate de triméthylolpropane,
triacrylate de pentaérythritol,
triméthacrylate de glycéryle,
tétracrylate de pentaérythritol,
tétraméthacrylate de pentaérythritol,
diméthacrylate de 1,4-butanediol.

A ces composés qui possèdent au moins deux sites de propagation, on peut ajouter une certaine quantité de composés monomères comportant un site de propagation.

Des composés particulièrement préférés sont le diméthacrylate de 1,4-butylèneglycol et le triméthacrylate de triméthylolpropane.

A titre d'exemple et selon un mode d'exécution particulièrement avantageux, la couche d'usure qui constitue la deuxième enduction ou zone est déposée à raison de 300 g par m² et est constituée d'un mélange de 100 parties d'un vernis de base qui contient:
-100 parties de PVC obtenu par émulsion,
-42 parties de plastifiants (phtalate),
-3 parties de stabilisants (baryum-zinc) et
-15 parties de white spirit, de 12,4 parties d'un monomère acrylique (ROCRYL® 980 - ROHM & HAAS) et de 0,1 à 0,3 partie d'une solution à 80% d'hydroperoxyde de cumyle (initateur thermique), dans le cumène.

On peut encore citer, à titre d'exemple, mais sans vouloir être limitatif, les initiateurs thermiques suivants:
peroxyde de benzoyle,
peroxyde de diisobutyryle,
peroxyde de 2,4-dichlorobenzoyle,
peroxyde de diisononanoyle,
peroxyde de décanoyle,
peroxyde de laurolye,
peroxyde d'acétyle,
peroxyde de l'acide succinique,
peroxyde de bis-p-chlorobenzoyle,
2,5-dihydroperoxy-2,5-diméthylhexane,
hydroperoxyde de cumyle,
hydroperoxyde de t-butyle,
hydroperoxyde de p-menthane,
hydroperoxyde de diisopropylbenzène,
hydroperoxyde de 1,1,3,3-tétraméthylbutyle,
peroxydicarbonate de di(n-propyle),
peroxydicarbonate de diisopropyle,
peroxydicarbonate de di(sec-butyle),
peroxydicarbonate de di(2-éthylhexyle),
peroxydicarbonate de dicyclohexyle,
peroxydicarbonate de dicétyle,
peroxydicarbonate de bis(4-t-butylcyclo- hexyle),
monocarbonate de t-butylperoxyisopropyle,
1,1-bis(t-butylperoxy)-3,3,5-triméthylcyclo- hexane,
peroxyacétate de t-butyle,
peroxyisobutyrate de t-butyle,
peroxy-2-éthylhexanoate de t-butyle,
peroxypivalate de t-butyle,
peroxynéodécanoate de t-butyle,
hydroperoxyde de t-butyle,
acide t-butyle peroxymaléique,
diperoxyphtalate de di-t-butyle,
2,5-diméthyl-2,5-bis(peroxybenzoyle) hexane,
2,3-diméthyl-2,5-bis-octanoylperoxy) hexane,
peroctoate de t-butyle,
perbenzoate de t-butyle,
peroxyde d'acétylcyclohexyl sulfonyle,
peroxyde d'acétylsec-heptyl sulfonyle,
peroxyde de méthyléthylcétone,
peroxyde de 2,4-pentanedione,
peroxyde de cyclohexanone.

Parmi ceux-ci, on préfère l'hydroperoxyde de 1,1,3,3-tétraméthylbutyle, l'hydroperoxyde de cumyle, le 2,5-dihydroperoxyde de 2,5-diméthylhexane, l'hydroperoxyde de t-butyle et le peroxyde de 2,4-pentanedione, tout particulièrement l'hydroperoxyde de cumyle à des taux d'au moins 0.0001 % vol.

Du fait qu'un grand nombre de ces peroxydes présentent une décomposition trop importante à la température de travail habituelle, il peut être intéressant d'y ajouter des inhibiteurs de décomposition de l'initiateur thermique du type (énumération non limitative):
acide benzoîque,
pyridine,
phénol,
alcool benzylique,
résorcine,
éthylamine,
benzylamine,
hydroquinone,
pyrocatéchol,
pyrogallol.

On peut également utiliser comme initiateurs des composés azoiques du type AIBN (azo-bis- isobutyronitrile) ou des composés inorganiques comportant la liaison peroxyde.

Ces produits sont choisis en fonction des conditions de température et de pression de mise en oeuvre et en fonction de la vitesse de production, en tenant compte de leur cinétique.

A titre d'initiateur de polymérisation U.V., on utilise de préférence les produits Merck DAROCUR^{*} 1173 ou DAROCUR" 1116 à raison de 1 à 50%, de préférence 20% en poids, de l'encre ou de la coupure.

D'autres composés tels que les suivants conviennent également (énumération non limitative): benzophénone,
2-chloro-thioxanthone,
2-méthyl-thioxanthone,
2-isopropyl-thioxanthone,
benzoïne,
4,4'-diméthoxybenzoine,
benzoine-éthyt-éther,
benzoine-isopropyl-éther,
benzyldiméthylcétal,
1,1,1,-trichloro-acétophénone,
1-phényl-1,2-propanedione-2-(éthoxy- carbonyl)-oxime,
diéthoxyacétophénone,
dibenzosubérone,
Darocur° 1398,
Darocur"1174,
Darocur° 1020.

On peut également utiliser les inhibiteurs d'expansion classiques, de préférence l'anhydride trimellitique (TMA) pour un moussage différentiel.

L'enduction contenant le monomère réticulable ainsi que l'initiateur de la deuxième zone, dans le cas particulier l'initiateur thermique, contient 1 à 50%, de préférence 11 % en poids de monomère comportant au moins deux sites de propagation de chaîne, éventuellement en mélange avec des monomères possédant un site de propagation de chaîne.

L'invention sera décrite plus en détail à l'appui des figures annexées dans lesquelles:
la figure 1 représente le support utilisé pour le procédé de l'invention,
la figure 2 représente la première étape du procédé,
la figure 3 représente le revêtement après l'enduction de la deuxième zone,
la figure 4 représente l'étape de grainage,
la figure 5 représente la première initiation de polymérisation et
la figure 6 représente le produit fini.

Il faut noter que des variantes opératoires, telles que la réalisation d'un relief par des techniques sérigraphiques, relèvent aussi de l'invention, ainsi que l'impression de motifs par technique sérigraphique.

Selon une variante de l'invention, il est aussi possible de compléter le lissage par tension superficielle se produisant lors de la gélification, soit par un traitement de lissage mécanique par rouleau, soit par un grainage, de préférence léger, à chaud.

Il relève également de l'invention de prévoir une exposition à des rayonnements infra-rouges en fin de traitement, par exemple à la sortie d'un four d'expansion afin d'assister l'opération de lissage de la surface du produit.

Selon une forme d'exécution complémentaire, afin de faciliter les opérations de production du revêtement de sols ou de murs et pouvoir initier différentiellement les étapes de réticulation, il est prévu que ladite deuxième zone peut être initiée directement ou par l'intermédiaire d'un agent de transfert énergétique par voie radiative, de manière que chacune des initiations puisse être déclenchée par un effet physico-chimique qui lui est propre. De cette manière, il devient possible de séparer les initiations de polymérisation dans les zones en question en fonction des initiateurs et/ou des effets physico-chimiques d'initiation utilisés de telle sorte que l'énergie d'initiation de polymérisation apportée par voie radiative dans une première zone ne puisse initier la polymérisation de l'autre zone.

Cette séparation des effets permet donc de polymériser une zone et de fixer son aspect puis de polymériser la deuxième zone sans altérer l'aspect de la première zone.

Avantageusement, l'initiation de polymérisation de la deuxième zone par voie radiative directe ou par l'intermédiaire d'un agent de transfert énergétique peut être effectuée par un rayonnement X, un faisceau d'électrons ou par un rayonnement γ.

Afin que l'agent de transfert énergétique puisse exercer pleinement son effet, celui-ci doit agir sur un produit pour lequel une mobilité suffisante du monomère réticulable est assurée.

Cette condition est la mieux réalisée du point de vue industriel à chaud en soumettant le produit dans un four, de préférence le four dans lequel on réalise de manière classique la gélification et/ou l'expansion éventuelle ou immédiatement à la sortie de ce four quand le produit est encore à une température suffisante.

De cette manière, on peut provoquer la polymérisation dans la première zone par les techniques décrites ci-dessus, et ensuite la polymérisation dans la deuxième zone par les moyens physico-chimiques adéquats, et ceci sans modifications importantes des lignes de production de revêtement de sol existantes.

On choisira bien entendu les différents effets d'initiation utilisés dans les zones respectives de manière à pouvoir disposer d'effets initiatifs suffisamment différents pour obtenir l'effet souhaité. A titre d'exemple, il pourrait être difficile de maîtriser une opération dans laquelle deux initiateurs U.V. différents, c'est-à-dire déclenchés par des plages de radiations U.V. différentes, seraient utilisés car la séparation des effets dans le spectre U.V. serait difficile à réaliser.

Les monomères utilisés, les techniques d'application localisées dans les différentes zones et, de manière générale, l'ensemble du processus technologique est identique, mutatis mutandis, à ce qui a été décrit ci-dessus.

La technique à mettre en oeuvre pour réaliser l'initiation dans ladite deuxième zone par voie radiative en utilisant comme monomère le tri- méthylacrylate de triméthylolpropane peut être celle décrite par exemple par Salmon et Loan J. Appl. Polym. Sci., 16, 671 (1972).

Pour la mise en pratique des techniques impliquant le recours aux faisceaux d'électrons, on peut notamment recourir à l'appareillage «ELECTROCURTAIN» fabriqué par Ateliers de Charmilles (Energy Sciences International) de Genève (Suisse) en appliquant une énergie suffisante pour pénétrer en profondeur la couche à réticuler, par exemple de l'ordre de 175 KV pour des doses de 2 Mrad.

### Exemple 1

De préférence, le support est constitué d'un subjectile 1 et d'une enduction à raison de 500 g/m² d'un plastisol moussable 2. Sur cette enduction de plastisol moussable, on dépose (figure 2), en une ou plusieurs étapes, dans une première zone, selon un décor imitant le dessin d'un joint de carrelage 3, une encre classique contenant un inhibiteur d'expansion et environ 20% vol. d'un initiateur U.V. DAROCUR® 1173 ou 1116 et, selon un motif décoratif quelconque 4, une encre contenant un initiateur U.V. Il est bien évident que l'encre peut être remplacée par une coupure, c'est-à-dire une solution sans colorant ou pigment, selon les effets décoratifs que l'on désire obtenir. Ce dépôt se fait avantageusement par une technique d'impression par héliogravure.

Ensuite, on dépose (figure 3) sur toute la surface une enduction de plastisol transparent, à titre de couche d'usure 5, contenant un monomère acrylique (ROCRYL^{@} 980) et l'initiateur thermique, de préférence l'hydroperoxyde de cumyle; puis on effectue une prégélification à une température telle que la décomposition de l'initiateur thermique soit nulle ou négligeable, c'est-à-dire entre 100 et 160 °C.

La figure 4 représente l'étape de grainage au moyen d'un cylindre de grainage, sur toute la surface, à une température ne permettant pas la polymérisation du plastisol, c'est-à-dire à une température supérieure à 100 °C, sous une pression dépendant du degré de matité désiré. Les étapes de prégélification et de grainage peuvent être effectuées en une seule étape, au moyen d'un cylindre de grainage chauffé de manière adéquate.

Le passage sous une lampe U.V. 7 (figure 5) permet de réticuler la zone contenant l'initiateur U.V. de manière à ce que l'état (grainé) de cette zone soit fixé par la réticulation.

Ensuite, on fait passer le produit obtenu, pendant une minute à deux minutes trente secondes, dans un four à environ 200 °C, destiné à expanser l'enduction moussable 2 aux endroits qui ne contiennent pas d'inhibiteur d'expansion et à polymériser la zone contenant l'initiateur thermique. Lors de cette polymérisation, la zone qui n'a pas été polymérisée lors de l'initiation U.V. subit lors de la gélification, une fluidification qui a pour effet de lisser la surface grainée, tandis que la zone grainée et réticulée lors de l'initiation U.V. maintient son état grainé (mat). On obtient le produit représenté à la figure 6.

### Exemple 2

On procède comme dans l'exemple 1, à la différence cependant que l'encre utilisée contient 1 à 20% vol. de peroxyde de benzoyle solubilisé dans le minimum d'éther ou de méthyl-éthyl-cétone.

L'enduction déposée sur toute la surface contient comme dans l'exemple 1, l'autre initiateur thermique: hydroperoxyde de cumyle et l'effet souhaité sera dans ce cas provoqué en jouant sur les températures d'initiation différentes des initiateurs utilisés.

Un premier traitement thermique (pré-gélification) est en effet effectué à 120 °C, suivi d'un grainage et finalement d'une étape de gélification et d'expansion à 180-200 °C pouvant s'accompagner d'un lissage mécanique.

### Exemple 3

On procède comme dans l'exemple 2 en utilisant 1 à 20% vol. d'azoisobutyronitrile (AIBN) solubilisé dans le minimum de méthyl-éthyl-cétone et ajouté à l'encre.

### Exemple 4

On procède comme dans l'exemple 1, en remplaçant le PVC par un copolymère de PVC (95% vol.) et d'acétate de polyvinyle (5% vol.), toutes les autres parties restant égales.

La composition suivante a été utilisée:

La prégélification est avantageusement effectuée sur cylindre à 130 °C, cette température pouvant être même dépassée en fonction de la vitesse de défilement du produit.

On constate que cette composition permet de réaliser une meilleure gélification et un meilleur lissage.

## Revendications

1. Procédé destiné à obtenir des zones mates et des zones lisses sur un revêtement synthétique, caractérisé en ce qu'on dépose localement sur un support moussable ou non, au moins une enduction ou impression contenant au moins un premier initiateur de polymérisation et, sur toute la surface du support, au moins une enduction à base de monomère réticulable contenant au moins un deuxième initiateur de polymérisation, au moins deux initiateurs étant différents et déclenchés soit par des effets différents, soit par un même effet pour des zones spectrales différentes; en ce qu'on effectue une prégélification du produit obtenu après la deuxième déposition à une température inférieure à la température de décomposition et/ou de dégradation des constituants dudit produit, et au moins localement un grainage; en ce qu'on ne polymérise que l'enduction à base de monomère réticulable dans la surface recouvrant le premier initiateur afin de fixer son aspect par réticulation et en ce qu'on effectue une gélification qui, causant la fluidification de l'enduction non réticulée, provoque la disparition de l'aspect grainé dans la surface non réticulée, et en ce qu'on effectue, après une expansion éventuelle, une réticulation de l'enduction non encore réticulée.

2. Procédé suivant la revendication 1, caractérisé en ce qu'on utilise comme premier et comme deuxième initiateur de polymérisation, des initiateurs thermiques à températures d'initiation différentes, des initiateurs U.V. à fréquence d'initiation différente, ou des initiateurs ioniques initiés séparément.

3. Procédé suivant la revendication 1, caractérisé en ce qu'on utilise une combinaison de deux initiateurs décomposés par des effets différents, choisis parmi le groupe constitué des initiateurs thermiques, des initiateurs décomposés par U.V. et des initiateurs ioniques.

4. Procédé suivant l'une quelconque des revendications précédentes, caractérisé en ce qu'on utilise, comme initiateur thermique, l'hydroperoxyde de 1,1,3,3-tétraméthylbutyle, l'hydroperoxyde de cumyle, le 2,5-dihydroperoxyde de 2,5-diméthylhexane, l'hydroperoxyde de t-butyle et le peroxyde de 2,4-pentanedione, tout particulièrement l'hydroperoxyde de cumyle.

5. Procédé suivant l'une quelconque des revendications 1 à 3, caractérisé en ce qu'on utilise, comme initiateur U.V., les substances DAROCU R^{@} 1173 ou DAROCUR^{@} 1116 (de Merck).

6. Procédé suivant l'une quelconque des revendications précédentes, caractérisé en ce qu'au moins l'enduction ou l'impression contenant le premier initiateur contient un inhibiteur d'expansion du support, plus particulièrement l'anhydride trimellitique (TMA).

7. Procédé suivant l'une quelconque des revendications précédentes, caractérisé en ce qu'on dépose localement une encre ou une coupure contenant un initiateur de polymérisation U.V., et sur toute la surface du revêtement une enduction à base de monomère réticulable, qui contient un initiateur de polymérisation thermique.

8. Procédé suivant l'une quelconque des revendications 1 à 7, caractérisé en ce que l'encre ou la coupure contient 1 à 50%, de préférence 20% en poids de DAROCUR^{@} 1173.

9. Procédé suivant l'une quelconque des revendications 1 à 8, caractérisé en ce que l'enduction à base de monomère réticulable contient 2 à 50%, de préférence 11 % en poids de monomère comportant au moins deux sites de propagation.

10. Procédé suivant l'une quelconque des revendications 1 à 9, caractérisé en ce que l'enduction à base de monomère réticulable contient au moins 0.0001% vol. d'une solution à 80% vol. d'hydroperoxyde de cumyle dans du cumène, de préférence 0,1 à 0,2 parties pour 120 parties d'enduction.

11. Procédé suivant l'une quelconque des revendications 7 à 10, caractérisé en ce qu'un relief est obtenu par un dépôt de plastisol suivant un procédé sérigraphique.

12. Procédé suivant l'une quelconque des revendications 1 à 11, caractérisé en ce que le dépôt d'encre ou de coupure se fait par une technique d'impression par héliogravure ou par sérigraphie ou parflexographie.

13. Procédé suivant l'une quelconque des revendications 1 à 12, caractérisé en ce qu'on effectue la prégélification dans une plage d'environ 100 °C à 160 °C.

14. Procédé suivant l'une quelconque des revendications 1 à 13, caractérisé en ce qu'on effectue le grainage à une température supérieure à 100 °C, sous une pression dépendant du degré de matité désiré.

15. Procédé suivant l'une quelconque des revendications 1 à 14, caractérisé en ce qu'on effectue finalement une expansion du support moussable à environ 200 °C, pendant 1 minute à 2 minutes 30 secondes.

16. Procédé suivant l'une quelconque des revendications 1 à 15, caractérisé en ce qu'on effectue l'étape de prégélification et de grainage en une seule étape au moyen d'un cylindre de grainage chauffé.

17. Procédé selon l'une quelconque des revendications 1 à 16, caractérisé en ce qu'on chauffe le produit en surface par exposition à des rayonnements infra-rouges, de préférence à la sortie d'un four d'expansion.

18. Procédé suivant l'une quelconque des revendications 1 à 17, caractérisé en ce qu'on complète l'effet de lissage dû à la tension superficielle résultant de la fluidisation se produisant lors de la gélification, soit par un traitement mécanique au rouleau lisse ou structuré.

19. Procédé selon l'une quelconque des revendications 1 à 18, caractérisé en ce que l'enduction non encore réticulée est initiée directement ou par l'intermédiaire d'un agent de transfert énergétique par voie radiative, de manière que chacune des initiations puisse être déclenchée par un effet physico-chimique qui lui est propre.

20. Procédé selon la revendication 19, caractérisé en ce que l'initiation de polymérisation de l'enduction non encore réticulée par voie radiative directe ou par l'intermédiaire d'un agent de transfert énergétique est effectuée par un rayonnement X, un faisceau d'électrons ou un rayonnement y.

21. Procédé selon l'une quelconque des revendications 19 ou 20, caractérisé en ce que l'agent de transfert énergétique par voie radiative agit sur le produit à traiter dans un four à chaud qui est, de préférence, le four dans lequel on réalise la gélification et/ou l'expansion éventuelle ou immédiatement à la sortie de ce four quand le produit est encore à une température suffisante.

## Patentansprüche

1. Verfahren zum Herstellen von mattierten Bereichen und glatten Bereichen auf einem synthetischen Belag, gekennzeichnet durch:
stellenweises Auftragen mindestens einer Beschichtung oder eines Druckes mit einem Gehalt von mindestens einem ersten Polymerisations-Initiator auf einen schäumbaren oder nichtschäumbaren Träger und auf der gesamten Trägeroberfläche mindestens einer Beschichtung auf Basis vernetzbarer Monomere mit mindestens einem zweiten Polymerisations-Initiator, wobei mindestens zwei Initiatoren unterschiedlich sind und, sei es durch unterschiedliche spektrale Bereiche bewirkt, sei es durch den gleichen Effekt in unterschiedlichen spektralen Bereichen, ausgelöst werden;
Durchführung einer Angelierung des erhaltenen Produkts nach der zweiten Beschichtung bei einer unterhalb der Zersetzungs- und/oder Abbautemperatur der Bestandteile dieses Produktes gelegenen Temperatur und einer mindestens lokalen Körnung, Polymerisation nur der Beschichtung auf Grundlage des vernetzbaren Monomeren auf der Oberfläche über dem ersten Initiator zur Fixierung seines Aussehens durch Vernetzung.
Durchführung einer Gelierung, die unter Verflüssigung der nicht vernetzten Beschichtung das Verschwinden des gekörnten Aussehens auf der nicht vernetzten Oberfläche bewirkt, und nach einer möglichen Expansion, Vernetzung der noch nicht vernetzten Beschichtung.

2. Verfahren nach Anspruch 1, dadurch gekennzeichnet, dass man als ersten und als zweiten Polymerisations-Initiator thermische Initiatoren mit unterschiedlichen Initiationstemperaturen, UV-Initiatoren mit unterschiedlichen Start-Frequenzen oder ionische Initiatoren, die getrennt initiiert werden, einsetzt.

3. Verfahren nach Anspruch 1, dadurch gekennzeichnet, dass man eine Kombination von zwei durch unterschiedliche Effekte zersetzbare Initiatoren einsetzt, ausgewählt aus der Gruppe bestehend aus thermischen Initiatoren, UV-zersetzbaren Initiatoren und ionischen Initiatoren.

4. Verfahren nach irgendeinem der vorangehenden Ansprüche, dadurch gekennzeichnet, dass man als thermischen Initiator das Hydroperoxid von 1,1,3,3-Tetramethylbutylhydroperoxid, Cumylhydroperoxid, 2,5-Dihydroperoxid von 2,5-Dimethylhexan, t-Butylhydroperoxid und 2,4-Pentandion, ganz besonders bevorzugt das Cumylhydroperoxid, einsetzt.

5. Verfahren nach einem der Ansprüche 1 bis 3, dadurch gekennzeichnet, dass man als UV-Initiator die Substanzen DAROCUR^{@} 1173 oder DAROCUR^{@} 1116 (Merck) einsetzt.

6. Verfahren nach einem der vorangehenden Ansprüche, dadurch gekennzeichnet, dass mindestens die den ersten Initiator enthaltende Beschichtung oder Druck einen Expansionsinhibitor für den Träger enthält, besonders bevorzugt Trimellitinsäureanhydrid (TMA).

7. Verfahren nach einem der vorangehenden Ansprüche, dadurch gekennzeichnet, dass man stellenweise einen Deckstrich oder einen Verschnitt mit einem Gehalt an einem UV-Polymerisationsinitiator und, auf der gesamten Oberfläche des Belags, einen Deckstrich auf Basis vernetzbarer Monomeren, die einen thermischen Polymerisationsinitiator enthält, aufträgt.

8. Verfahren nach einem der Ansprüche 1 bis 7, dadurch gekennzeichnet, dass die Farbe oder der Verschnitt 1 bis 50%, bevorzugt 20 Gew.-% DAROCU R@ 1173 enthält.

9. Verfahren nach einem der Ansprüche 1 bis 8, dadurch gekennzeichnet, dass die Beschichtung auf Grundlage vernetzbaren Monomers 2 bis 50%, bevorzugt 11 Gew.-% eines Monomeren mit mindestens zwei Propagationsstellen aufweist.

10. Verfahren nach einem der Ansprüche 1 bis 9, dadurch gekennzeichnet, dass die Beschichtung auf Grundlage des vernetzbaren Monomeren mindestens 0.0001 Vol.-% einer Lösung mit 80 Vol.-% Cumolhydroperoxid in Cumol, bevorzugt 0,1-0,2 Teile pro 120 Teile Beschichtung, enthält.

11. Verfahren nach einem der Ansprüche 1 bis 10, dadurch gekennzeichnet, dass ein Relief durch Aufbringung einer Plastlösung gemäss einem Siebdruckverfahren aufgebracht wird.

12. Verfahren nach einem der Ansprüche 1 bis 11, dadurch gekennzeichnet, dass die Aufbringung der Farbe oder des Verschnittes durch ein Lichtdruckverfahren, Siebdruck oder Flexodruck erfolgt.

13. Verfahren nach einem der Ansprüche 1 bis 12, dadurch gekennzeichnet, dass man die Angelierung in einem Bereich von etwa 100-160 °C durchführt.

14. Verfahren nach einem der Ansprüche 1 bis 13, dadurch gekennzeichnet, dass man die Körnung bei einer Temperatur oberhalb von 100 °C, unter einem vom Grad der erwünschten Mattheit abhängigen Druck durchführt.

15. Verfahren nach einem der Ansprüche 1 bis 14, dadurch gekennzeichnet, dass man schliesslich eine Expansion des schäumbaren Trägers bei etwa 200 °C über 1 Minute bis 2 Minuten 30 Sec. durchführt.

16. Verfahren nach einem der Ansprüche 1 bis 15, dadurch gekennzeichnet, dass man den Schritt der Angelierung und der Körnung in einer einzigen Stufe mittels eines beheizten Prägungszylinders durchführt.

17. Verfahren nach einem der Ansprüche 1 bis 16, dadurch gekennzeichnet, dass man das Produkt oberflächlich durch Aussetzung einer Infrarot-Bestrahlung, bevorzugt am Ausgang eines Expansionsofens, erhitzt.

18. Verfahren nach einem der Ansprüche 1 bis 17, dadurch gekennzeichnet, dass man die Wirkung der Glättung durch Oberflächenspannung, die aus der Fluidisierung, die während der Gelierung auftritt, resultiert, sei es durch mechanische Behandlung mit glatter oder strukturierter Rolle, vervollständigt.

19. Verfahren nach einem der Ansprüche 1 bis 18, dadurch gekennzeichnet, dass die noch nicht vernetzte Beschichtung direkt oder mittels eines Energietransferagens über den Strahlungsweg derart, dass jeder Start durch einen ihm geeigneten physikochemischen Effekt ausgelöst wird, vernetzt wird.

20. Verfahren nach Anspruch 19, dadurch gekennzeichnet, dass die Initiierung der Polymerisation der noch nicht vernetzten Beschichtung über den direkten Strahlungsweg oder mittels eines Energietransferagens durch eine Röntgen-Bestrahlung, Elektronenstrahl oder Gamma-Bestrahlung bewirkt wird.

21. Verfahren nach einem der Ansprüche 19 oder 20, dadurch gekennzeichnet, dass das Energie-Transferagens über den Strahlungsweg auf das in einem Wärmebehandlungsofen angeordnete, zu behandelnde Produkt wirkt, der bevorzugt der Ofen ist, in dem man die Gelierung und/ oder mögliche Expansion durchführt, oder sofort am Ausgang dieses Ofens, falls das Produkt noch eine hinreichende Temperatur besitzt.

## Claims

1. Process for obtaining matt zones and smooth zones on a synthetic covering, characterised in that there is deposited locally onto a foamable or non-foamable support, at least one coating or print which contains at least one first polymerisation initiator and, onto the entire surface of the support at least one coating based on a crosslinkable monomer containing at least one second polymerisation initiator, at least two initiators being different and being triggered either by different effects or by the same effect but by different spectral zones; in that a pre-gelling of the product obtained after the second deposition is carried out at a temperature lower than the decomposition and/or deterioration temperature of the constituants of said product and a graining operation is performed at least locally; in that only the coating based on crosslinkable monomer is polymerized on the surface covering the first initiator so as to fix its appearance by crosslinking and in that gelling is carried out which, by causing fluidisation of the non-polymerized coating, causes the disappearance of the grained aspect in the non-crosslinked surface, and in that a crosslinking of the non-crosslinked coating is performed after a possible expansion.

2. Process according to claim 1, characterised in that there is used, as first and second polymerisation initiators, thermal initiators having different initiation temperatures; ultraviolet initiators having different initiation frequencies or ionic initiators which are initiated separately.

3. Process according to claim 1 characterized in that there is used a combination of two initiators decomposed by different effects, said initiators being selected from the group consisting of: thermal initiators, initiators decomposed by ultraviolet, and ionic initiators.

4. Process according to any one of the preceding claims, characterised in that there is used, as a thermal initiator 1,1,3,3-tetramethylbutyl hydroperoxide, cumyl hydroperoxide, 2,5-dimethylhexane 2,5-dihydroperoxide, t-butyl hydroperoxide and 2,4-pentanedione peroxide, more particularly cumyl hydroperoxide.

5. Process according to any one of claims 1-3, characterised in that there is used, as ultraviolet initiator, the substances DAROCURO 1173 or DAROCUR<" 1116 (supplied by Merck).

6. Process according to any one of the preceding claims, characterised in that at least the coating or print containing the first initiator comprises an inhibitor for the expansion of the support, more particularly trimellitic anhydride (TMA).

7. Process according to any one of the preceding claims, characterised in that there is deposited locally an ink or an extender containing an ultraviolet polymerisation initiator and, on the entire surface of the covering a coating based on crosslinkable monomer which contains a thermal polymerisation initiator.

8. Process according to any one of the claims 1 to 7, characterised in that the ink or extender contains 1 to 50%, preferably 20%, by weight of DAROCUR^{O} 1173.

9. Process according to any one of claims 1 to 8, characterised in that the coating based on crosslinkable monomer contains 2% to 50%, preferably 11 %, by weight of monomer possessing at least two propagation sites.

10. Process according to any one of claims 1 to 9, characterised in that the coating based on crosslinkable monomer contains at least 0.0001 vol % of an 80 vol % strenght solution of cumyl hydroperoxide in cumene, preferably 0.1-0.2 parts per 120 parts of coating.

11. Process according to any one of claims 7 to 10, characterised in that a relief is obtained by depositing a plastisol in accordance with a silk screen printing process.

12. Process according to any one of claims 1 to 11, characterised in that the ink or extender is deposited by a photogravure or silk screen or flexographic printing technique.

13. Process according to any one of claims 1 to 12, characterised in that the pre-gelling is carried out within a range of 100 to 160 °C. 14. Process according to any one of claims 1 to 13, characterised in that the graining is carried out at a temperature above 100 °C under a pressure which depends on the degree of mattness desired.

15. Process according to any one of claims 1 to 14, characterised in that finally an expansion of the foamable support is carried out at about 200 °C for 1 minute to 2 minutes 30 seconds.

16. Process according to any one of claims 1 to 15, characterised in that the pre-gelling stage and graining stage are carried out as a single stage using a heated graining roll.

17. Process according to any one of claims 1 to 16, characterised in that the product is heated on the surface by exposure to infrared radiation, preferably on leaving an expansion oven.

18. Process according to any one of claims 1 to 17, characterised in that the smoothing effect due to the surface tension resulting from the fluidisation occurring during gelling is completed by a mechanical treatment using a smooth or textured roller.

19. Process according to any one of claims 1 to 18, characterised in that the non-crosslinked coating is initiated directly or via a radiation energy transfer agent, so that each of the initiation reactions can be triggered by a physico-chemical effect specific to the initiator.

20. Process according to claim 19, characterised in that the polymerisation initiation of the non-crosslinked coating, directly by radiation or via an energy transfer agent, is effected by X-rays, by an electron beam or by gamma radiation.

21. Process according to any one of claims 19 or 20, characterised in that the radiation energy transfer agent acts on the product to be treated in a hot oven which is preferably the oven in which gelling and/or possible expansion are carried out, or immediately on leaving said oven when the product is still at a sufficiently high temperature.
